# EUROPÄISCHE PATENTSCHRIFT

(11) **EP 1 967 631 B1**
(45) Veröffentlichungstag und Bekanntmachung des Hinweises auf die Patenterteilung: **10.06.2009**
(21) Anmeldenummer: 08002084.5
(22) Anmeldetag: 05.02.2008
(51) Int. Cl.: D05C 17/02

(54) **Verfahren zur Herstellung eines getufteten Vliesstoffes, getufteter Vliesstoff und dessen Verwendung**
Method for manufacturing a tufted non-woven fabric, non-woven fabric and its use
Procédé de fabrication d'une étoffe nappée touffetée, étoffe nappée touffetée et son utilisation

(30) Priorität: 12.02.2007 DE 102007006759
(43) Veröffentlichungstag der Anmeldung: 10.09.2008
(73) Patentinhaber: Carl Freudenberg KG, 69469 Weinheim (DE)
(72) Erfinder: Goffing, Norbert, 66540 Neunkirchen (DE); Löcher, Engelbert, 67551 Worms (DE); Emirze, Ararad, 67659 Kaiserslautern (DE)

(56) Entgegenhaltungen:
- EP-A- 0 037 968
- EP-A- 0 432 272
- EP-A- 0 765 959
- WO-A-98/56972
- FR-A- 2 096 340
- US-A- 4 656 073
- US-A1- 2003 152 743
- US-B1- 6 432 505

## Beschreibung

### Technisches Gebiet

Die Erfindung betrifft ein Verfahren zur Herstellung eines getufteten Vliesstoffes und die Verwendung eines danach erhaltenen Vliesstoffes, insbesondere als Teppichträger.

Zur Herstellung eines so genannten Tuftteppichs wird das so genannte Tuften oder Tufting, das heißt eine Technik zur Herstellung dreidimensionaler Flächen, eingesetzt, die nach dem Prinzip einer Nähmaschine funktioniert.

Dabei bringen Tuftnadeln ein Tuftgarn in ein Grundmaterial, den so genannten Tuftrücken, ein. Die an einer Nadelstarige montierten Tuftnadeln sind in der Breite des Grundmaterials, beispielsweise eines Vliesstoffes, angeordnet und stechen gleichzeitig durch das Grundmaterial. Bevor die Tuftnadeln wieder nach oben in ihre Ausgangsstellung zurückkehren wird das eingebrachte Tuftgarn auf der Unterseite des Grundmaterials von Greifern, so genannten Loopern, festgehalten. So entstehen Schlaufen oder Schlingen, so genannte Noppen, die im fertigen Teppich die Sichtseite (Oberschicht) bilden.

Je nach Anwendung können diese Schlingen unter Einsatz spezieller Messer bereits während des Tuftvorgangs geschnitten werden. Dabei entsteht der so genannte Veloursteppich, der speziell im Automobilinnenbereich bevorzugt mit einem Anteil von über 95% eingesetzt wird.

Als Tuftrücken werden häufig Vliesstoffe aus thermoplastischen Polymeren, wie zum Beispiel aus Polyethyklenterephthalat(PET)-Fasern und/oder aus Polypropylen(PP)-Fasern eingesetzt, die durch Vemadelung, Punktverschweißung, mittels eines chemischen Bindemittels, mittels Bindefasern oder mittels Kombinationen von diesen Verfestigungsprozessen gebunden sind.

Die Verwendung von ausschließlich punktverschweißten oder ausschließlich bindergebundenen Vliesstoffen ist nachteilig, da sie für die Herstellung von dreidimensionalen Formteilen wegen einer schlechten Verformbarkeit, insbesondere bei der Verwendung im Automobilbereich, nicht besonders gut geeignet sind.

Beim Einsatz von herkömmlichen runden Fasern ist die Kontaktfläche und die Reibung zwischen den im Tuftrücken-Vliesstoff eingesetzten Fasern und den Tuftgarnen relativ klein, so dass die Haltekraft für das Tuftgarn speziell bei komplizierten Teppichoberflächenstrukturen, wie zum Beispiel bei so genannten Hoch-Tief-Velours- bzw. Schlingenqualitäten oder Cross-Over-Veloursqualitäten (mit Polnoppenversatz), häufig nicht ausreichend ist. Das nach dem Durchstechen und Zurückziehen der Tuftnadel in den Tuftrücken eingebrachte Tuftgarn kann bereits durch die Kombination von geringen Tuftrückendichten- und Garnspannungs- sowie Garnqualitätenschwankungen seine vorgesehene Position, das heißt beispielsweise die Höhe oder Lage der Noppe, verlieren, und unter Umständen kann das Tuftgarn sogar aus dem Tuftrücken herausgezogen werden. Dies kann in beiden Fällen zu deutlich sichtbaren Fehlern und zu unerwünschten Designabweichungen in der getufteten Teppichoberschicht führen.

Die bekannten als Tuftrücken eingesetzten herkömmlichen Vliesstoffe mit runden Fasern genügen daher den unterschiedlichen Anforderungen an eine besonders gute Haftung der eingetufteten Tuftgarne im Tuftrücken sowie an ein fehlerfreies Tuftbild in der Teppichoberschicht nicht immer zufrieden stellend. Aus dem Dokument US 6,740,385 B2 ist es bekannt, die Mustergleichmäßigkeit und die Dimensionsstabilität, insbesondere die Stabilität gegen Deformationen während und nach dem Tuftvorgang dadurch zu verbessern, dass eng gewebte Textilien mit einer gleichmäßigen Vliesstoffschicht aus Stapelfasern in Kontakt gebracht und miteinander verschmolzen werden.

### Darstellung der Erfindung

Die Erfindung hat sich die Aufgabe gestellt, ein Verfahren zur Herstellung eines getufteten Vliesstoffes anzugeben, welches durch die Art der eingesetzten Fasern einen in den Noppenhaftungseigenschaften verbesserten Vliesstoff, insbesondere einen verbesserten Teppichträger, erzeugt. Zudem soll der anspruchsvolle Tuftprozess wesentlich erleichtert werden und die Tuftgeschwindigkeiten sollen erhöht werden. Ferner soll das daraus hergestellte Produkt, insbesondere der Teppich, verbesserte Verwendungseigenschaften zeigen.

Erfindungsgemäß wird die Aufgabe durch die Merkmale des Anspruchs 1 gelöst. Dazu werden gemäß dem erfindungsgemäßen Verfahren zur Herstellung eines getufteten Vliesstoffes von einem runden Faserquerschnitt abweichende Fasern eingesetzt, die eine Haftkraft gegenüber einem Tuftgarn von größer 40 mN zeigen, wobei die Haftkraft quer zur Längsrichtung der Fasern ermittelt wird.

Unter Fasern werden hier Stapelfasern oder Endlosfasern, so genannte Filamente, verstanden. Die Fasern können ebenfalls zu Vliesen, insbesondere zu verfestigten Vliesen, den Vliesstoffen, zusammengelegt sein.

Bevorzugt beträgt der Anteil an Fasern mit von einem runden Querschnitt abweichenden Faserquerschnitt 1 bis 99 Gew.-%.

Die konkrete Querschnittsform der eingesetzten Fasern spielt dabei eine untergeordnete Rolle so lange unter den angegebenen Bedingungen eine Noppenhaftkraft gegenüber einem Tuftgarn in der angegebenen Größenordnung erreicht wird. Es können Fasern mit einem dreieckigen Querschnitt, so genannte Trilobalfasern, Fasern in Sternform mit vier, fünf oder mehr Schenkeln, Fasern deren Querschnitt flach, oval, T-förmig, M-förmig, S-förmig, Y-förmig oder einen H-förmigen Querschnitt zeigen eingesetzt werden.

Die nachfolgend aufgezeigten Querschnitte stehen zur anschaulichen Verdeutlichung.

Vorteilhafterweise werden in dem Verfahren zur Herstellung des getufteten Vliesstoffes solche Fasern eingesetzt, die mindestens zwei Polymerkomponenten enthalten.

Die eingesetzten Fasern enthalten vorzugsweise die unterschiedlichen Polymerkomponenten in Form einer Mischung aus Monokomponenten-, Mehrkomponenten- oder Gemischen dieser Fasern.

Dabei kann eine Polymerkomponente als Bindekomponente wirken, wenn eine thermische Verfestigung erfolgt, wobei die Schmelztemperatur dieser Komponente bevorzugt 10 bis 155°C unter der der anderen Komponente liegt.

Vorteilhafterweise beträgt der Anteil der Bindekomponenten in den Fasern oder deren Gemisch bezogen auf das Gesamtgewicht des Vliesstoffes 1 bis 20 Gew.-%, bevorzugt gleich oder kleiner 10 Gew.-%, besonders bevorzugt gleich oder kleiner 5 Gew.-%. Dadurch können die mechanischen Eigenschaften des hergestellten Vliesstoffes an die jeweilige Verwendung angepasst werden.

Vorzugsweise werden weiterhin für die Herstellung des getufteten Vliesstoffes, insbesondere zur Verwendung als Teppichträger, Fasern eingesetzt, die aus thermoplastischen Polymeren, insbesondere aus Polyestern, aus Polyolefinen, bevorzugt Polyethylen und/oder Polypropylen, aus Polyamiden, aus Polylactaten und/oder aus den daraus abgeleiteten Copolymeren bestehen.

Im Hinblick auf die geforderten Festigkeitseigenschaften des Vliesstoffes werden vorzugsweise solche Fasern eingesetzt, die einen Titer im Bereich von 5 bis 14 dtex (SI-Einheit: 1 dtex = 1 g/10000 m) aufweisen.

Die erhöhte Faser-Faser-Reibung bringt eine bessere Dimensionsstabilität des Tuftrückens und des daraus hergestellten getufteten Teppichträgers , was bei allen Teppichherstellungsprozessen vorteilhaft ist. Der Tufting-Teppichrücken ist formstabiler, da solche Fasern aufgrund erhöhter Haft- und Gleitreibung mehr als runde Fasern aneinander haften und so die Dimensionsstabilität bei allen hydrothermischen Prozessen verbessern.

Erfindungsgemäß werden die nach dem Verfahren hergestellten getufteten Vliesstoffe als Teppichträger für die Teppichherstellung verwendet, wobei die Fasern vorzugsweise überwiegend aus Polymeren, wie Polyestern und/oder Polyamiden bestehen.

Weiterhin können die nach dem Verfahren hergestellten getufteten Vliesstoffe auch als Filtermedien oder als Verteilerschicht in absorbierenden Sanitärartikeln Verwendung finden.

### Ausführung der Erfindung

Der Gegenstand der Erfindung wird anhand eines Beispiels näher erläutert, ohne die Erfindung einzuschränken.

Die Eignung der für die Herstellung der getufteten Vliesstoffe eingesetzten Fasern wird in der nachfolgend beschriebenen Weise bestimmt.

Verschiedene nicht runde Fasern und im Vergleich dazu eine runde Faser werden jeweils eingespannt, ein Teppichgarn wird eingefädelt und dabei über die Fasern gezogen, und die resultierende Zugkraft am Garn wird mit einer Federwaage bestimmt. Alternativ dazu kann auch ein Garn eingespannt und die Faser darüber gezogen werden.

Als Garne werden für die Messung der Haltekraft oder Haftkraft in der Teppichindustrie übliche Tuftgarne verwendet, wie zum Beispiel BCF-Garn (bulked continuous filament, texturiertes Endlosgarn), die aus 64 Einzelfilamenten mit einer Einzelstärke von 19 dtex bestehen. Es wird die Kraft gemessen, die bei der Faser oder dem Garn auftritt, wenn die Haftreibung überwunden wird, und die Faser oder das Garn zu rutschen beginnt. Das Messverfahren ist beispielhaft in Figur 6 schematisch dargestellt.

### Mittelwerte aus je 10 Messungen:

| | | M-Faser | S-Faser | Y-Faser | T-Faser | runde Faser |
|---|---|---|---|---|---|---|
| Haftkraft Tuft-Garn über einer Faser | mN | 56 | 54 | 45 | 50 | 29 |

### Ausführungsbeispiel:

Aus den beschriebenen Filamenten bzw. Endlosfasern wird ein im Folgenden näher beschriebener Vliesstoff hergestellt, der sich für den Einsatz in der Teppichindustrie besonders eignet.

Der Vliesstoff besteht zu 90 Gew.-% aus Polyethylenterephthalat(PET)-Fasern mit, wie in den Figuren 1 und 2 dargestellt, annähernd M-förmigen Querschnitten, die durch ein Copolyester mit einer um ca. 50°C niedrigeren Schmelztemperatur gebunden werden und die durch den nicht runden Querschnitt zu einer verbesserten Haftung führen.

Die Rasterelektronenmikroskop-Aufnahmen (REM-Aufnahmen) ermöglichen Aufnahmen der Faser-Nliesquerschnitte und der Oberflächenstruktur mit den entsprechenden Vergrößerungen. Die REM-Aufnahmen wurden mit einem Niederdruck-Rasterelektronenmikroskop JEOL JSM-6480LV unter einer Beschleunigungsspannung von 20 kV erstellt.

Die Figuren 3 und 4 zeigen im Vergleich dazu REM-Aufnahmen von Faserquerschnitten herkömmlicher runder PET-Fasern.

Die Faserquerschnitte der nicht runden Fasern haben im Vergleich zu den Faserquerschnitten der runden Fasern jeweils einen deutlich größeren Umfang, der zu einer entsprechend größeren Oberfläche der nicht runden Faser führt.

Die spezifische Festigkeit einer solchen nicht runden, aus einem Polyester gesponnenen Faser mit einer intrinsischen Lösungsviskosität von 0,63 bis 0,69 liegt im Bereich von 25 bis 40 cN/ tex (SI-Einheit: 1 cN/tex = 10⁴ m²/ s²). Die Dehnung beträgt zwischen 90 und 150% (DIN 53812 und DIN 53816).

Der Vliesstoff hat ein Flächengewicht im Bereich von 65 bis 180 g/m². Der spezifische Anfangsmodul in Produktionsrichtung liegt bei 0,97 Nm²/g, der in einem Winkel von 90° quer dazu bestimmte liegt bei 1,1 Nm²/g.

Ein unter gleichen Randbedingungen jedoch aus runden Fasern hergestellter Vliesstoff hat in Produktionsrichtung einen Anfangsmodul von 0,88 Nm²/g und in Querrichtung von 0,79 Nm²/g. Die maximale Dehnung eines solchen Vliesstoffes beträgt zwischen 25 und 50% (EN 29073 Teil 3).

## Patentansprüche

1. Verfahren zur Herstellung eines getufteten Vliesstoffes, bei dem beim Tuften im Tuftrücken von einem runden Faserquerschnitt abweichende Fasern, die eine Haftkraft gegenüber einem Tuftgarn ermittelt quer zur Längsrichtung der Fasern größer 40 mN zeigen, eingesetzt werden.

2. Verfahren nach Anspruch 1, bei dem eine Mischung mit runden Fasern eingesetzt wird, wobei der Anteil an Fasern mit von einem runden Querschnitt abweichenden Faserquerschnitt 1 bis 99 Gew.-% beträgt.

3. Verfahren nach Anspruch 1 oder 2, bei dem die eingesetzten Fasern mindestens zwei Polymerkomponenten enthalten.

4. Verfahren nach einem der vorhergehenden Ansprüche, bei dem die eingesetzten Fasern unterschiedliche Polymerkomponenten in Form einer Mischung aus Monokomponenten, Mehrkomponenten oder Gemischen dieser Fasern enthalten.

5. Verfahren nach Anspruch 3 oder 4, bei dem eine der Polymerkomponenten als Bindekomponente wirkt, wenn eine thermische Verfestigung erfolgt, wobei die Schmelztemperatur dieser Komponente 10 bis 155°C unter der der anderen Komponente liegt,

6. Verfahren nach Anspruch 5, bei dem der Anteil der Bindekomponente bezogen auf das Gesamtgewicht des Vliesstoffes 1 bis 20 Gew.-% beträgt.

7. Verfahren nach einem der vorhergehenden Ansprüche, bei dem die Fasern aus thermoplastischen Polymeren, wie Polyestern, Polyolefinen, Polyamiden, Polylactaten und/oder aus den daraus abgeleiteten Copolymeren ausgewählt sind.

8. Verfahren nach einem der vorhergehenden Ansprüche, bei dem die Fasern einen Titer im Bereich von 5 bis 14 dtex aufweisen.

9. belüfteter Vliesstoff, hergestellt nach einem Verfahren, bei dem beim Tuffien im Tuftrücken von einem runden Faserquerschnitt abweichende Fasern, die eine Haftkraft gegenüber einem Tuftgarn ermittelt quer zur Längsrichtung der Fasern größer 40 mN zeigen, eingesetzt werden.

10. Teppichträger für die Teppichherstellung, der aus einem getufteten Vliesstoff nach Anspruch 9 besteht.

11. Teppichträger für die Teppichherstellung nach Anspruch 10, wobei die Fasern aus Polyestern und/oder Polyamiden ausgewählt sind.

## Claims

1. Process for producing a tufted nonwoven fabric, wherein tufting in the tuftable backing utilizes fibres which deviate from a round fibre cross-section and which exhibit an adherence to a tufted yarn, determined transversely to the longitudinal direction of the fibres, of greater than 40 mN.

2. Process according to Claim 1, wherein a mixture with round fibres is used in which the proportion of fibres having a cross-section deviating from a round cross-section is in the range from 1% to 99% by weight.

3. Process according to Claim 1 or 2, wherein the fibres used contain at least two polymeric components.

4. Process according to any one of the preceding claims, wherein the fibres used contain different polymeric components in the form of a mixture of monocomponents, multicomponents or mixtures of these fibres.

5. Process according to Claim 3 or 4, wherein one of the polymeric components acts as a binder component in a thermal consolidation, the melting temperature of this component being 10 to 155°C below that of the other component.

6. Process according to Claim 5, wherein the proportion of the binder component is in the range from 1% to 20% by weight based on the total weight of the nonwoven fabric.

7. Process according to any one of the preceding claims, wherein the fibres are selected from thermoplastic polymers, such as polyesters, polyolefins, polyamides, polylactates and/or from the copolymers derived therefrom.

8. Process according to any one of the preceding claims, wherein the fibres have a linear density in the range from 5 to 14 dtex.

9. Tufted nonwoven fabric obtained by following a process wherein tufting in the tuftable backing utilizes fibres which deviate from a round fibre cross-section and which exhibit an adherence to a tufted yarn, determined transversely to the longitudinal direction of the fibres, of greater than 40 mN.

10. Carpet backing for carpet production, consisting of a tufted nonwoven fabric according to Claim 9.

11. Carpet backing for carpet production according to Claim 10, wherein the fibres are selected from polyesters and/or polyamides.

## Revendications

1. Procédé pour la fabrication d'un tissu non tissé tufté, dans lequel le touffetage est réalisé en utilisant des fibres partant d'une section transversale de fibre ronde dans le support de touffe, qui présentent une force d'adhésion supérieure à 40 mN par rapport à un fil de touffe, perpendiculairement au sens longitudinal des fibres.

2. Procédé selon la revendication 1, dans lequel un mélange de fibres rondes est utilisé, la part de fibres présentant une section transversale de fibre partant d'une section transversale ronde étant de 1 à 99% en poids.

3. Procédé selon l'une des revendications 1 ou 2, dans lequel les fibres utilisées contiennent au moins deux composants polymères.

4. Procédé selon l'une des revendications précédentes, dans lequel les fibres utilisées contiennent différents composants polymères, sous la forme d'un mélange de composants uniques, de pluricomposants ou de mélanges de ces fibres.

5. Procédé selon l'une des revendications 3 ou 4, dans lequel l'un des composants polymères agit comme un liant, lors d'un durcissement thermique, la température de fusion de ces composants se trouvant alors de 10 à 155°C en-dessous de celle des autres composants.

6. Procédé selon la revendication 5, dans lequel la part de composants liants par rapport au poids global du tissu non tissé est de 1 à 20% en poids.

7. Procédé selon l'une des revendications précédentes, dans lequel les fibres sont constituées de polymères thermoplastiques, tels que les polyesters, les polyoléfines, les polyamides, les polylactates et/ou les copolymères qui en sont dérivés.

8. Procédé selon l'une des revendications précédentes, dans lequel les fibres présentent un calibre compris entre 5 et 14 dtex.

9. Tissu non tissé, tufté, fabriqué selon un procédé dans lequel on utilise des fibres partant d'une section transversale de fibre ronde dans le support de touffe, qui présentent une force d'adhésion supérieure à 40 mN par rapport à un fil de touffe, perpendiculairement au sens longitudinal des fibres.

10. Support de tapis destiné à la fabrication de tapis, constitué d'un tissu non tissé tufté, selon la revendication 9.

11. Support de tapis destiné à la fabrication de tapis, selon la revendication 10, dans lequel les fibres choisies sont en polyester et/ou polyamide.
